# FASCICULE DE BREVET EUROPEEN

(11) **EP 2 557 572 B1**
(45) Date de publication et mention de la délivrance du brevet: **06.04.2016**
(21) Numéro de dépôt: 12179482.0
(22) Date de dépôt: 07.08.2012
(51) Int. Cl.: H01B 3/00, H01B 3/30, H01B 3/44, H01B 7/28

(54) **CÂBLE ÉLECTRIQUE RÉSISTANT AUX DÉCHARGES PARTIELLES**
TEILENTLADUNGSBESTÄNDIGES ELEKTRISCHES KABEL
ELECTRIC CABLE RESISTANT TO PARTIAL DISCHARGES

(30) Priorité: 09.08.2011 FR 1157253
(43) Date de publication de la demande: 13.02.2013
(73) Titulaire: Nexans, 75008 Paris (FR)
(72) Inventeur: Janah, Hakim, 62137 Coulogne (FR); Daumand, Thiery, 35580 Guignen (FR); Phul, Virak, 91320 Wissous (FR); Rybski, Patrick, 91330 Yerres (FR); Clouet, Pascal, 91270 Vigneux sur Seine (FR); Lecluse, Wilfried, 78210 Saint Cyr l'Ecole (FR); da Silva, Rui Manuel, 91380 Chilly-Mazarin (FR)
(74) Mandataire: Peguet, Wilfried

(56) Documents cités:
- EP-A1- 1 498 909
- WO-A2-02/084674

## Description

La présente invention se rapporte à un câble électrique, et s'applique typiquement mais non exclusivement aux câbles électriques utilisés en aéronautique, par exemple à bord des avions.

Ce type de câble électrique doit satisfaire de nombreux critères nécessaires à son utilisation dans l'aéronautique, notamment lorsqu'il est soumis à des tensions élevées, de l'ordre de 230 V, et pour les câbles situés dans les zones non pressurisées.

Ce voltage relativement élevé, combiné aux contraintes liées à l'aéronautique, telles que l'humidité, la température élevée et la basse pression, peuvent générer des décharges partielles (DP) sur les équipements électroniques, tels que les câbles électriques. Or, les décharges partielles, qui sont de minuscules arcs électriques dans le matériau isolant du câble, provoquent avec le temps, une dégradation de la matière isolante qui peut mener à la rupture du diélectrique.

D'autres critères peuvent également être pris en compte comme le poids et le diamètre dudit câble qui ne doivent pas être excessifs, et la marquabilité dudit câble afin de permettre, quand cela est nécessaire, son identification.

Dans l'art antérieur, il est connu d'équiper les avions de fils de câblage, ces fils comprenant : un élément conducteur entouré d'une première couche en polyimide de 0,017 à 0,065 mm d'épaisseur, elle-même entourée d'une couche en polytétrafluoroéthylène PTFE d'une épaisseur de 0,1 à 0,22 mm pour des sections nominales de conducteur allant de 0,15 à 95 mm². Toutefois, pour de tels fils de câblages, la tension appliquée est de l'ordre de 115 V.

Le document EP 1 498 909 concerne une composition multi-couches ayant pour fonction d'isoler et/ou de protéger des matériaux conducteurs électriques, tels que des câbles pour l'aéronautique. Cette composition isolante comprend successivement autour de l'élément électrique à protéger, une première couche en polyimide (PI), une deuxième couche en copolymère perfluoro(alkylvinyléther)/tétrafluoroéthylène (PFA) et éventuellement une couche externe en polytétrafluoroéthylène (PTFE). L'épaisseur de la couche de PI va de 8 à 150 µm et l'épaisseur de PTFE va de 1 à 200 µm. Toutefois, la résistance aux décharges partielles d'un câble entouré de cette composition n'est pas non plus optimisée pour des tensions élevées, telles que 230 V.

La présente invention a pour but de proposer un nouveau câble qui évite tout ou partie des inconvénients précités. En particulier, la présente invention a pour but de fournir un câble résistant aux décharges partielles, notamment lorsque le câble est destiné au domaine de l'aéronautique et subit lors d'un vol, de hautes températures (aux alentours de 150°C) et de basses pressions (environ 150 mbar)

A cet effet, la présente invention a pour objet un câble électrique comprenant :
- un élément conducteur, de préférence allongé, et de façon encore plus préférée central,
- une première couche comprenant du polyimide (PI) entourant ledit élément conducteur,
- une deuxième couche fluorée comprenant un du polytétrafluoroéthylène (PTFE) entourant ladite première couche, et
- optionnellement au moins une couche semi-conductrice fluorée pouvant comprendre au moins un composés fluoré, le composé fluoré compris dans ladite couche semi-conductrice étant notamment identique ou différent de celui compris dans la deuxième couche fluorée, et
- optionnellement au moins une couche adhésive fluorée pouvant comprendre au moins un composé fluoré, le composé fluoré compris dans ladite couche adhésive étant notamment identique ou différent de celui compris dans la deuxième couche fluorée,
caractérisé en ce que l'épaisseur totale de l'ensemble des couches de PTFE est d'au moins 0,4 mm, et de préférence d'au moins 0,5 mm.

Il a été mis en évidence et de manière surprenante que ladite épaisseur totale de l'ensemble des couches fluorées d'au moins 0,4 mm au sein des différentes couches du câble, permet d'augmenter la résistance dudit câble aux décharges partielles et ce quel que soit le diamètre du câble.

Par « épaisseur totale de l'ensemble des couches fluorées », on entend :
- soit l'épaisseur de la deuxième couche comprenant du PTFE qui est d'au moins 0,4 mm,
- soit l'épaisseur de cette deuxième couche comprenant du PTFE cumulée avec l'épaisseur d'autres couches fluorées optionnelles comprenant du PTFE, ces couches de PTFE optionnelles peuvent être ladite couche semi-conductrice fluorée et/ou ladite couche adhésive fluorée, et/ou toutes autres couches fluorées optionnelles (ex : couche de marquage) l'épaisseur totale de l'ensemble de ces couches, comprenant du PTFE, étant d'au moins 0,4mm.

De préférence, une couche est dite comprendre au moins un composé fluoré lorsqu'elle comporte, en poids par rapport au poids de ladite couche, au moins 50% de composé(s) fluoré(s), de préférence au moins 70 % de composé(s) fluoré(s), et de manière encore plus préférée au moins 80% de composé(s) fluoré(s), et de manière encore plus préférée 90% de composé(s) fluoré(s), tels que notamment du PTFE, PFA, ETFE ou FEP ou une de leurs combinaisons.

Avantageusement, le composé fluoré est le PTFE.

Préférentiellement, l'épaisseur totale de l'ensemble des couches de après frittage, est d'au moins 0,5 mm, et de préférence de 0,56 mm, tandis que l'épaisseur totale maximale de l'ensemble des couches de PTFE, sera avantageusement aux alentours de 0,7 mm. Ainsi, l'épaisseur, notamment maximale, de l'ensemble des couches fluorées, sera fonction du volume destiné pour le câblage dans l'avion.

Selon l'invention, la deuxième couche de PTFE peut être rubanée et/ou extrudée.

Lorsqu'elle est rubanée, la deuxième couche peut correspondre à l'enroulement d'un ou de plusieurs rubans de PTFE. Elle est ensuite frittée afin de lui conférer ses propriétés mécaniques.

Préférentiellement, la deuxième couche comporte un ou plusieurs rubans de PTFE, recouvert d'une couche extrudée de PTFE.

En particulier, la deuxième couche est partiellement ou totalement frittée, de préférence totalement frittée.

Selon une variante de réalisation, la première couche de PI et la deuxième couche de PTFE sont séparées par une couche adhésive ou une couche semi-conductrice ou une de leurs combinaisons.

Avantageusement, la couche semi-conductrice est disposée en surface autour de la deuxième couche, ou entre la première et la deuxième couche, ou entre l'élément conducteur et la première couche, ou une de leurs combinaisons.

La couche semi-conductrice se présente sous la forme de ruban, d'extrudât, ou de vernis, ou une de leurs combinaisons. Selon l'invention, on considère plus particulièrement qu'une couche est semi-conductrice lorsque sa conductivité électrique est d'au moins 0,001 S.m⁻¹ (siemens par mètre).

En particulier, lorsque la couche semi-conductrice se trouve sous forme de ruban ou d'extrudât, elle peut être composée de polymère ou de copolymères fluorés (cf. couche semi-conductrice fluorée) comprenant, en poids par rapport au poids total de ladite couche semi-conductrice, de 0,1% à 40% de charge (électriquement) conductrice.

Lorsque que la couche semi-conductrice se trouve sous forme de vernis, elle peut être composée de composants fluorés, de type dispersions de FEP ou de PFA ou de PTFE comprenant, en poids par rapport au poids total de ladite couche semi-conductrice, de 0,1% à 40% de charge (électriquement) conductrice.

De préférence, la ou les couches semi-conductrices peuvent comprendre au moins 10 % en poids de charge électriquement conductrice, et encore plus préférentiellement au moins 25% en poids de charge électriquement conductrice, par rapport au poids total de ladite couche semi-conductrice. La charge électriquement conductrice peut être choisie avantageusement parmi les noirs de carbone, les nanotubes de carbone, ou un de leurs mélanges.

Selon une caractéristique de l'invention, la couche semi-conductrice présente une résistivité longitudinale de 0,04 à 100 Ohm.m, de préférence de 0,06 à 0,6 Ohm.m.

Préférentiellement, la première couche en polyimide varie de 0,015 mm à 0,1 mm, et de préférence, est de l'ordre de 0,030 à 0,075 mm, et encore plus préférentiellement de l'ordre de 0,060 mm. Cette première couche comprenant du polyimide peut être réalisée par rubanage (enroulement d'un ruban polyimide) ou par enduction de vernis (mélange de composants polymérisant in situ), selon des techniques connues de l'homme du métier.

De manière avantageuse, au moins une couche adhésive est disposée sur : au moins une des deux faces de la première couche comprenant du polyimide, ou entre l'élément conducteur et la couche semi-conductrice lorsque celle-ci se situe entre l'élément conducteur et la première couche, ou une de leurs combinaisons. Une couche adhésive a pour fonction de permettre l'adhésion entre les couches qu'elle relie ou entre l'élément conducteur et la couche qu'elle relie.

Selon une caractéristique de l'invention, la ou les couches adhésives est composée d'un ou de plusieurs polymères fluorés. On parle alors de couche adhésive fluorée.

En particulier, le ou les polymères fluorés de la couche adhésive sont choisis parmi : poly(tétrafluoroéthylène-cohexafluoropropylène) (FEP), copolymère perfluoro(alkyvinyléther)/tétrafluoroéthylène (PFA), polytétrafluoro-éthylène (PTFE), et poly(éthylène-co-tétrafluoroéthylène) (ETFE), ou une de leurs combinaisons, lesdits composés fluorés susmentionnés présentant des propriétés d'adhérence. En effet, ils sont aptes à faire adhérer l'élément conducteur à la première couche (couche de PI) ou la couche de PI à la deuxième couche (e.g. couche de PTFE, PFA, FEP, ETFE ou une de leurs combinaisons). En effet, le ou les polymères fluorés de la couche adhésive subissent au préalable un traitement qui leur donne leur propriété adhérente, comme c'est le cas pour le produit Kapton FN^{®} commercialisé par la société Dupont.

Par exemple, la première couche en polyimide peut être recouverte sur chacune de ses faces d'un revêtement de copolymère d'éthylène propylène fluoré (FEP) en tant que couche adhésive. Le produit Kapton FN^{®} convient pour la présente invention. Il se présente sous forme de ruban. L'épaisseur de FEP par face est dans ce cas de 2,5µm et l'épaisseur de PI est de 25,4 µm. La couche de PI dans le câble est ainsi obtenue par enroulement d'au moins deux épaisseurs de ruban pour qu'il y ait recouvrement, et en découle une épaisseur de couche de PI de l'ordre de 0,05 mm et une épaisse de couche PI avec couches adhésives (produit Kapton FN^{®}) de l'ordre de 0,06mm.

De préférence, le ratio d'épaisseur de la deuxième couche de PTFE sur la couche de PI varie de 4 à 22, et de préférence de 7,5 à 12, pour des sections nominales de conducteur allant de 0,15 à 95 mm².

L'élément conducteur convenant selon l'invention est par exemple du type massif ou câblé (« *stranded* ») et peut correspondre à : du cuivre (Cu), à un alliage de Cu étamé, à un alliage de Cu argenté, à un alliage de Cu nickelé, à de l'aluminium (AI) nickelé, à de l'aluminium cuivré et nickelé (bien connu sous l'anglicisme « *nickel plated copper clad aluminum »).*

Dans un autre mode de réalisation, le câble électrique comprend en outre une couche extérieure (superficielle) apte à être marquée. Cette dernière couche peut être un ruban ou un extrudât de polymère fluoré ou un vernis fluoré (comme par exemple en PTFE, FEP, PFA, ETFE ou un de leurs mélanges) comprenant des pigments de type complexes métalliques.

Le câble comprenant les caractéristiques susmentionnées est destiné à être utilisé dans le domaine de l'aéronautique et est notamment destiné à équiper les avions.

Pour une meilleure compréhension de l'invention, la description fera référence à des dessins annexés et qui figurent uniquement à titre illustratif et non limitatif.

Sur ces dessins :
- La figure 1 illustre une vue en section transversale d'un câble électrique au stade de l'isolation (sans gaine) selon un mode de réalisation préféré de l'invention ; et
- La figure 2 représente un graphique montrant la tension d'apparition de décharges (PDIV) à 150°C pour une pression de 150mbar en fonction de l'épaisseur en mm de la deuxième couche en PTFE et pour différents types de câbles, et de sections nominales de conducteurs de 0,95 à 70 mm².

### Exemples de réalisation :

### Exemple 1 : exemple de composition d'un câble selon l'invention (figure1)

Pour des raisons de clarté, seuls les éléments essentiels pour la compréhension de l'invention ont été représentés de manière schématique, et ceci sans respect de l'échelle sur la figure 1.

Selon un premier mode de réalisation, le fil de câblage (hook up wire) ou le câble de puissance 1, représenté sur la figure 1, comprend : un élément conducteur 2 central, notamment en cuivre ou en aluminium, de type multibrins, et, successivement et coaxialement autour de cet élément, une première couche adhésive en FEP 5a, une couche en polyimide PI 3 dite «première couche », une seconde couche adhésive 5b et une couche en PTFE 4, dite deuxième couche, représentant ici la couche externe du câble 1. Les différentes couches sont obtenues par rubanage. Le câble est ensuite traité thermiquement afin de fritter la couche externe de PTFE. Pour cela, une température supérieure à 340°C est appliquée.

Dans cet exemple, l'épaisseur de PI est de 0,058mm et l'épaisseur de la deuxième couche de PTFE après frittage est de l'ordre de 0,56 mm, de sorte que le ratio PTFE/PI= 0,56/0,058=9,65.

### Exemple 2 : procédé et autre composition d'un câble selon l'invention

Selon un autre mode de réalisation, un câble électrique comprend un conducteur électrique, par exemple en cuivre ou en alliage de cuivre recouvert d'une couche de nickel, généralement de type multibrins.

Ledit conducteur électrique est recouvert d'une couche adhésive en FEP, elle-même recouverte d'une couche en PI, elle-même recouverte d'une autre couche adhésive en FEP. Cet ensemble FEP/PI/FEP correspond de manière préférée au ruban Kapton FN^{®} de chez Dupont comprenant une couche de PI de 25,4 µm d'épaisseur revêtue sur chacune de ses faces d'une couche de FEP de 2,5 µm d'épaisseur.

L'ensemble FEP/PI/FEP est ensuite entourée par une couche, comprenant un enroulement de trois rubans PTFE : un premier ruban de PTFE d'une épaisseur avant frittage de l'ordre de 180 µm mm, un deuxième ruban PTFE d'une épaisseur avant frittage de l'ordre de 180 µm, et un troisième ruban PTFE qui comprend avantageusement une couche de PTFE pigmentée (3%) et présente une épaisseur avant frittage de l'ordre de 76 µm. Le pigment du troisième ruban PTFE est un complexe métallique. Celui-ci permet le marquage par laser UV de la surface de la couche extérieure dudit troisième ruban. Généralement les pigments ne représentent pas plus de 5% en poids dudit troisième ruban. Il est préférable de ne pas dépasser cette valeur de 5%, voire de la minimiser afin de ne pas dégrader les propriétés électriques du câble.

Après la pose (ou rubanage) du premier ruban de PTFE, le conducteur électrique ainsi isolé est traité thermiquement dans un four à une température supérieure à la température de fusion du PTFE, à savoir à une température supérieure à 340°C, pour obtenir le frittage du PTFE. Par cette unique étape de traitement thermique qui comprend l'étape de thermosoudage du polyimide et l'étape de frittage du PTFE, on assure l'adhésion de toutes les épaisseurs de rubans. En effet, le traitement thermique conduit à la cohésion du ruban PTFE sur le ruban PI et au collage du ruban PI sur lui-même et sur l'élément conducteur.

Après cette étape de cuisson, le deuxième puis le troisième ruban sont posés.

Ensuite, l'étape de marquage du troisième ruban (marquage par laser UV) est réalisée selon des techniques connues de l'homme du métier.

Enfin, un deuxième traitement thermique à une température supérieure à 340°C est effectué, de sorte à fritter le deuxième et troisième ruban de PTFE (c'est-à-dire les rubans posés après le premier traitement thermique). Les différentes étapes de traitement thermique s'effectuent généralement dans un four ou une batterie de fours.

Après cuisson, l'épaisseur totale de la couche en PTFE est de l'ordre de 0,68 mm.

Puis, le câble est avantageusement recouvert d'un écran métallique (tressage de fils métalliques) et d'une gaine composite. Ces deux derniers éléments sont connus de l'homme du métier.

### Exemple 3: Test de résistance de câbles obtenu selon l'exemple 2 pour différente épaisseur de PTFE et différentes sections nominales de conducteurs (figure 2)

La tension d'apparition de décharges a été mesurée pour différents câbles. Ces câbles ont été réalisés en suivant le procédé de l'exemple 2. Le premier traitement thermique a lieu après la pose du premier ruban et le deuxième et dernier traitement thermique a lieu après la pose du dernier ruban. Les caractéristiques des câbles au stade isolation (sans tresse métallique et gaine) selon l'invention sont représentées dans le tableau ci-dessous :
L'épaisseur moyenne de Kapton FN^{®} représente l'épaisseur mesurée sur le câble une fois fabriqué, tandis que l'épaisseur des rubans de PTFE correspond à l'épaisseur des rubans PTFE utilisés (avant fabrication du câble) et l'épaisseur cumulée correspond à l'épaisseur mesurée une fois le câble fabriqué.

| ex | Nature du conducteur/ section nominale (mm²) | Epaisseur moyenne de Kapton FN^{®} (mm) | *épaisseurs des rubans de PTFE*(µm) | | | | | | Epaisseur cumulée PTFE (mm) |
|---|---|---|---|---|---|---|---|---|---|
| | | | 1 | 2 | 3 | 4 | 5 | 6 | |
| 1 | NPC/0.95 | 0,060 | 64 | 64 | | | | | 0,19 |
| 2 | NPC/0.95 | 0,060 | 76 | 76 | 76 | 76 | | | 0,50 |
| 3 | NPC/0.95 | 0,060 | 76 | 76 | 76 | 76 | 76 | 76 | 0,72 |
| 4 | NPC/1.45 | 0,062 | 100 | 100 | | | | | 0,32 |
| 5 | NPC/1.45 | 0,062 | 100 | | | | | | 0,16 |
| 6 | NPC/1.45 | 0,069 | 100 | 76 | 76 | 76 | 76 | | 0,653 |
| 7 | NPC/4.1 | 0,062 | 100 | 76 | 76 | 76 | 76 | | 0,61 |
| 8 | NPC/4.1 | 0,062 | 100 | | | | | | 0,16 |
| 9 | N PC/6.6 | 0,069 | 180 | 180 | 76 | | | | 0,683 |
| 10 | NPA/27.1 | 0,076 | 76 | 76 | | | | | 0,224 |
| 11 | NPA/27.1 | 0,074 | 180 | 100 | | | | | 0,466 |
| 12 | NPA/27.1 | 0,058 | 180 | 180 | 76 | | | | 0,557 |
| 13 | NPA/42.9 | 0,060 | 180 | 180 | 76 | | | | 0,497 |
| 14 | NPA/70 | 0,056 | 180 | 180 | 76 | | | | 0,659 |

| | | | | | | | | | |
|---|---|---|---|---|---|---|---|---|---|
| Les exemples 1 à 9 sont des fils de câblage et les exemples 10 à 14 sont des câbles de puissance. NPC : cuivre plaqué Nickel NPA : Aluminium plaqué Nickel | | | | | | | | | |

Pour chaque échantillon de 1000 +/- 5 mm, une boucle de câble est réalisée. Le diamètre de la boucle est compris entre 8 et 12 fois le diamètre extérieur du câble.

La tresse du câble est défaite sur environ 5 mm pour permettre de la connecter à la terre.

La boucle du câble est positionnée dans une étuve configurée de manière à permettre l'application de vide, de tension et la connexion au système de mesure (oscilloscope).

Lorsque les conditions de température et dépression sont atteintes et stabilisées, une tension alternative 50 Hz est appliquée entre le conducteur et la tresse.

La tension est augmentée de 50 Volt/s, jusqu'à apparition de décharges partielles. La tension correspondante (Partial Discharges Inception Voltage) est relevée.

L'une des fonctionnalités de l'oscilloscope permet de compter le nombre de décharges dépassant un gabarit préalablement défini (5 pC).

La définition de la tension d'apparition des décharges partielles est celle atteinte quand il se produit au moins une décharge par seconde pendant une période de 30 secondes.

La tension est ensuite augmentée de 100 volts au dessus du PDIV avant de redescendre pour déterminer la tension d'extinction des décharges partielles, qui est définie par l'oscilloscope comme la tension à laquelle la dernière décharge a été détectée.

Comme le montre le graphique 2, les câbles présentant une épaisseur cumulée de couches comprenant du PTFE supérieure ou égale à 0,4 mm, peuvent supporter une tension d'apparition de décharges (PDIV) supérieure aux câbles présentant une épaisseur totale de couches comprenant du PTFE inférieure à 0,4mm, et ce quelle que soit la section du conducteur ou sa nature. Il a été considéré une limite de PDIV supérieure à 800 V, valeur crête, qui est la tension minimale sans décharges actuellement pressentie pour l'application 230 V de fils de câblage et de câbles de puissance..

Ces essais montrent ainsi qu'une épaisseur de couche(s) comprenant du PTFE d'au moins 0,4 mm permet d'obtenir des câbles présentant une bonne résistance aux décharges partielles à une température élevée 150°C et à basse pression 150mBar.

Bien que l'invention ait été décrite en liaison avec un mode de réalisation particulier, il est bien évident qu'elle n'y est nullement limitée et qu'elle comprend tous les équivalents techniques des moyens décrits ainsi que leurs combinaisons si celles-ci entrent dans le cadre de l'invention.

## Revendications

1. Câble électrique (1) comprenant :
- un élément conducteur (2),
- une première couche (3) comprenant du polyimide (PI) entourant ledit élément conducteur (2),
- une deuxième couche (4) fluorée comprenant du polytétrafluoroéthylène (PTFE), entourant ladite première couche, et
- optionnellement au moins une couche semi-conductrice fluorée comprenant au moins un composé fluoré,
**caractérisé en ce que** l'épaisseur totale de l'ensemble des couches de PTFE est d'au moins 0,4 mm.

2. Câble électrique (1) selon la revendication 1, **caractérisé en ce que** l'épaisseur totale de l'ensemble des couches fluorées est d'au moins 0,5 mm.

3. Câble électrique (1) selon la revendication 1 ou 2, **caractérisé en ce que** le composé fluoré de la couche semi-conductrice fluorée est choisi parmi : du polytétrafluoroéthylène (PTFE), du poly(tétrafluoroéthylène-co-hexafluoropropylène) (FEP), copolymère perfluoro (alkyvinyléther)/tétrafluoroéthylène (PFA), et du poly(éthylène-co-tétra fluoroéthylène) (ETFE), ou une de leurs combinaisons.

4. Câble électrique (1) selon l'une des revendications précédentes, dans lequel la deuxième couche se présente sous la forme d'un ou de plusieurs rubans et d'extrudât, ou une de leurs combinaisons.

5. Câble selon l'une des revendications précédentes, dans lequel la deuxième couche est totalement frittée.

6. Câble électrique (1) selon l'une des revendications précédentes, dans lequel ladite couche semi-conductrice est positionnée en surface autour de la deuxième couche (4), ou entre la première couche (3) et la deuxième couche (4), ou entre l'élément conducteur (2) et la première couche (3), ou une de leurs combinaisons.

7. Câble électrique (1) selon l'une des revendications précédentes, dans lequel la couche semi-conductrice se présente sous la forme de ruban, ou d'extrudât, ou de vernis, ou une de leurs combinaisons.

8. Câble électrique (1) selon la revendication 7, **caractérisé en ce que**, lorsque la couche semi-conductrice se trouve sous forme de ruban ou d'extrudât, elle est composée de polymère ou de copolymères fluorés comprenant, en poids par rapport au poids total de ladite couche semi-conductrice, de 0,1% à 40% de charge (électriquement) conductrice,

9. Câble électrique (1) selon la revendication 7, **caractérisé en ce que**, lorsque que la couche semi-conductrice se trouve sous forme de vernis, elle est composée de composants fluorés comprenant, en poids par rapport au poids total de ladite couche semi-conductrice, de 0,1% à 40% de charge (électriquement) conductrice.

10. Câble électrique (1) selon l'une des revendications précédentes, **caractérisé en ce que** la couche semi-conductrices présente une résistivité longitudinale de 0,04 à 100 Ohm.m.

11. Câble électrique (1) selon l'une des revendications précédentes, **caractérisé en ce que** l'épaisseur de la première couche (3) varie de 0,028 mm à 0,1 mm.

12. Câble électrique (1) selon l'une des revendications précédentes, **caractérisé en ce qu'**au moins une couche adhésive est disposée sur : au moins une des deux faces de le première couche (3), ou entre l'élément conducteur (2) et la couche semi-conductrice lorsque celle-ci se situe entre l'élément conducteur (2) et la première couche (3), ou une de leurs combinaisons.

13. Câble électrique (1) selon la revendication précédente, **caractérisé en ce que** la couche adhésive est composée d'un ou de plusieurs polymères fluorés.

14. Câble électrique (1) selon la revendication précédente, **caractérisé en ce que** le ou les polymères fluorés de la couche adhésive sont choisis parmi : poly(tétrafluoroéthylène-cohexafluoropropylène) (FEP), perfluoro(alkyvinyléther)/tétrafluoroéthylène (PFA), polytétrafluoroéthylène (PTFE), et poly(éthylène-co-tétrafluoroéthylène) (ETFE), ou une de leurs combinaisons, lesdits composés fluorés susmentionnés présentant des propriétés d'adhérence.

15. Câble électrique (1) selon l'une des revendications précédentes, **caractérisé en ce que** le ratio d'épaisseur de la ou des couches fluorée(s) sur la couche de PI, varie de 4 à 22.

## Patentansprüche

1. Stromkabel (1), umfassend:
- ein leitendes Element (2),
- eine erste Schicht (3), die Polyimid (PI) umfasst, welche das leitende Element (2) umschließt,
- eine zweite fluorierte Schicht (4), die Polytetrafluorethylen (PTFE) umfasst, welche die erste Schicht umschließt, und
- optional mindestens eine fluorierte halbleitende Schicht, welche mindestens eine Fluorverbindung umfasst,
**dadurch gekennzeichnet, dass** die Gesamtdicke der Gruppe der PTFE-Schichten mindestens 0,4 mm beträgt.

2. Stromkabel (1) nach Anspruch 1, **dadurch gekennzeichnet, dass** die Gesamtdicke der Gruppe der fluorierten Schichten mindestens 0,5 mm beträgt.

3. Stromkabel (1) nach Anspruch 1 oder 2, **dadurch gekennzeichnet, dass** die Fluorverbindung der fluorierten halbleitenden Schicht ausgewählt ist aus: dem Polytetrafluorethylen (PTFE), dem Poly(tetrafluorethylen-co-hexafluorpropylen) (FEP), dem Perfluor(alkyvinylether)/Tetrafluorethylen-Copolymer (PFA) und dem Poly(ethylen-co-tetrafluorethylen) (ETFE) oder einer ihrer Kombinationen.

4. Stromkabel (1) nach einem der vorangehenden Ansprüche, wobei die zweite Schicht in Form eines oder mehrerer Streifen und von Extrudat oder einer ihrer Kombinationen vorliegt.

5. Kabel nach einem der vorangehenden Ansprüche, wobei die zweite Schicht vollständig frittiert ist.

6. Stromkabel (1) nach einem der vorangehenden Ansprüche, wobei die halbleitende Schicht auf der Oberfläche um die zweite Schicht (4) oder zwischen der ersten Schicht (3) und der zweiten Schicht (4) oder zwischen dem leitenden Element (2) und der ersten Schicht (3) oder einer ihrer Kombinationen positioniert ist.

7. Stromkabel (1) nach einem der vorangehenden Ansprüche, wobei die halbleitende Schicht in Form eines Streifens oder von Extrudat oder von Lack oder einer ihrer Kombinationen vorliegt.

8. Stromkabel (1) nach Anspruch 7, **dadurch gekennzeichnet, dass**, wenn die halbleitende Schicht in Form eines Streifens oder von Extrudat vorliegt, sie sich aus Polymer oder fluorierten Copolymeren zusammensetzt, die im Verhältnis zum Gesamtgewicht der halbleitenden Schicht 0,1 Gew.-% bis 40 Gew.-% (elektrisch) leitende Last umfassen.

9. Stromkabel (1) nach Anspruch 7, **dadurch gekennzeichnet, dass**, wenn die halbleitende Schicht in Form von Lack vorliegt, sie sich aus fluorierten Bestandteilen zusammensetzt, die im Verhältnis zum Gesamtgewicht der halbleitenden Schicht 0,1 Gew.-% bis 40 Gew.-% (elektrisch) leitende Last umfassen.

10. Stromkabel (1) nach einem der vorangehenden Ansprüche, **dadurch gekennzeichnet, dass** die halbleitende Schichten eine Längsresistivität von 0,04 bis 100 Ohm.m aufweist.

11. Stromkabel (1) nach einem der vorangehenden Ansprüche, **dadurch gekennzeichnet, dass** die Dicke der ersten Schicht (3) von 0,028 mm bis 0,1 mm schwankt.

12. Stromkabel (1) nach einem der vorangehenden Ansprüche, **dadurch gekennzeichnet, dass** mindestens eine Haftschicht aufgebracht ist auf: mindestens einer der zwei Seiten der ersten Schicht (3) oder zwischen dem leitenden Element (2) und der halbleitenden Schicht, wenn sich diese zwischen dem leitenden Element (2) und der ersten Schicht (3) befindet, oder einer ihrer Kombinationen.

13. Stromkabel (1) nach vorangehendem Anspruch, **dadurch gekennzeichnet, dass** die Haftschicht aus einem oder mehreren fluorierten Polymeren zusammengesetzt ist.

14. Stromkabel (1) nach vorangehendem Anspruch, **dadurch gekennzeichnet, dass** das oder die fluorierten Polymere der Haftschicht ausgewählt sind aus: Poly(tetrafluorethylen-co-hexafluorpropylen) (FEP), Perfluor(alkyvinylether)/Tetrafluorethylen-Copolymer (PFA), Polytetrafluorethylen (PTFE), und Poly(ethylen-co-tetrafluorethylen) (ETFE) oder einer ihrer Kombinationen, wobei die oben genannten fluorierten Verbindungen Hafteigenschaften aufweisen.

15. Stromkabel (1) nach einem der vorangehenden Ansprüche, **dadurch gekennzeichnet, dass** der Verhältniszahl der Dicke der fluorierten Schicht(en) auf der PI-Schicht von 4 bis 22 schwankt.

## Claims

1. An electric cable (1) comprising:
- a conducting element (2),
- a first layer (3) comprising polyimide (PI) surrounding said conducting element (2),
- a second fluorinated layer (4) comprising polytetrafluoroethylene (PTFE), surrounding said first layer, and
- optionally at least one fluorinated semiconducting layer comprising at least one fluorinated compound,
**characterized in that** the total thickness of the assembly of PTFE layers is of at least 0.4 mm.

2. The electric cable (1) according to claim 1, **characterized in that** the total thickness of the assembly of fluorinated layers is of at least 0.5 mm.

3. The electric cable (1) according to claim 1 or 2, **characterized in that** the fluorinated compound of the fluorinated semiconducting layer is selected from among:
polytetrafluoroethylene (PTFE), poly(tetrafluoroethylene-co-hexafluoropropylene) (FEP),
perfluoro(alkylvinylether)/tetrafluoroethylene (PFA) and poly(ethylene-co-tetrafluoroethylene) (ETFE), or one of their combinations.

4. The electric cable (1) according to one of the preceding claims, wherein the second layer appears as one or several ribbons or an extrudate, or one of their combinations.

5. The cable according to one of the preceding claims for monitoring, wherein the second layer is totally sintered.

6. The electric cable (1) according to one of the preceding claims, wherein said semiconducting layer is positioned at the surface around the second layer (4), or between the first layer (3) and the second layer (4), or between that the conducting element (2) and the first layer (3), or one of their combinations.

7. The electric cable (1) according to one of the preceding claims, wherein the semiconducting layer appears as a ribbon or extrudate, or varnish, or one of their combinations.

8. The electric cable (1) according to claim 7, **characterized in that**, when the semiconducting layer is found as a ribbon or extrudate, it consists of fluorinated polymer or copolymers comprising by weight, based on the total weight of said semiconducting layer, 0.1 % to 40% of (electrically) conducting filler.

9. The electric cable (1) according to claim 7, **characterized in that**, when the semiconducting layer is found as a varnish, it consists of fluorinated components comprising, by weight based on the total weight of said semiconducting layer, 0.1% to 40% of (electrically) conducting filler.

10. The electric cable (1) according to one of the preceding claims, **characterized in that** the semiconducting layer has a longitudinal resistivity from 0.04 to 100 Ohm.m.

11. The electric cable (1) according to one of the preceding claims, **characterized in that** the thickness of the first layer (3) varies from 0.028 mm to 0.1 mm.

12. The electric cable (1) according to one of the preceding claims, **characterized in that** at least one adhesive layer is positioned on: at least one of the two faces of the first layer (3), or between the conducting element (2) and the semiconducting layer when the latter is located between the conducting element (2) and the first layer (3), or one of their combinations.

13. The electric cable (1) according to the preceding claim, **characterized in that** the adhesive layer consists of one or several fluorinated polymers.

14. The electric cable (1) according to the preceding claim, **characterized in that** the fluorinated polymer(s) of the adhesive layer is(are) selected from among:
poly(tetrafluoroethylene-co-hexafluoropropylene) (FEP), perfluoro(alkylvinylether)/tetrafluoroethylene (PFA), polytetrafluoroethylene (PTFE), and poly(ethylene-co-tetrafluoroethylene) (ETFE), or one of their combinations, said aforementioned fluorinated compounds having adherence properties.

15. The electric cable (1) according to one of the preceding claims, **characterized in that** the thickness ratio of the fluorinated layer(s) over the PI layer, varies from 4 to 22.
